# EUROPÄISCHE PATENTANMELDUNG

(11) **EP 1 231 613 A1**
(43) Veröffentlichungstag der Anmeldung: **14.08.2002**
(21) Anmeldenummer: 01810131.1
(22) Anmeldetag: 08.02.2001
(51) Int. Cl.: H01C 7/02, H01C 1/14, H01C 17/28

(54) **Widerstandselemente mit PTC-Verhalten**

(71) Anmelder: ABB RESEARCH LTD., 8050 Zürich (CH)
(72) Erfinder: Glatz-Reichenbach, Joachim, 5400 Baden (CH); Loitzl-Jelenic, Ruzica, 5416 Kirchdorf (CH); Strümpler, Ralf, 5412 Gebenstorf (CH); Jokiniemi, Timo, 66510 Merikaarto (FI); Rajala, Erkki, 65370 Vaasa (FI); Alanen, Jarkko, 65280 Vaasa (FI)
(74) Vertreter: ABB Patent Attorneys

(57) **Zusammenfassung**

Das PTC-Widerstandselement enthält einen Widerstandskörper (1) aus einem PTC-Verhalten aufweisenden Verbundstoff auf der Basis eines füllstoffenthaltenden Polymers sowie zwei den Widerstandskörper elektrisch kontaktierende Elektroden (2). Mindestens eine der beiden Elektroden (2) weist einen flexiblen Metallschaum auf oder ist als starrer Metallkörper ausgebildet mit verbundstoffgefüllten Vertiefungen (5) und/oder Durchlässen (4) oder ist von einem Verbundstoff gebildet mit einer Polymermatrix und einem in die Matrix eingebetteten pulverförmigen Füllstoff.

Durch diese unterschiedlichen Ausbildungen der Elektroden wird erreicht, dass durch Temperaturbelastungen, so wie sie bei Betrieb des PTC-Widerstandselementes oder bei dessen Herstellung auftreten, verursachte mechanische Spannungen zwischen Elektrode (2) und Widerstandskörper (1) vermieden werden und die Funktionsfähigkeit des Widerstandselements nicht herabgesetzt wird.

## Beschreibung

### TECHNISCHES GEBIET

Bei der Erfindung wird ausgegangen von Widerstandselementen nach den Oberbegriffen der Patentansprüche 1, 3 und 6. Solche Widerstandselemente enthalten jeweils einen Widerstandskörper aus einem PTC-Verhalten aufweisenden Verbundstoff auf der Basis eines füllstoffgefüllten Polymers sowie zwei den Widerstandskörper elektrisch kontaktierende Elektroden. Derartige Widerstandselemente werden bevorzugt als selbstregelnde Heizwiderstände, als Sensoren oder als Überstrombegrenzer, insbesondere im Niederspannugsbereich, verwendet. Der Verbundstoff wird durch Einmischen von Füllstoff auf der Basis eines elektrisch leitfähigen Pulvers in eine Polymermatrix gebildet. Wird als Polymer ein Thermoplast verwendet, so wird der Verbundstoff bei Temperaturen gebildet, bei denen der Thermoplast fliessfähig ist. Es können dann aus dem noch fliessfähigen Verbundstoff durch Warmformen, wie etwa Extrudieren oder Spritzoder Strangpressen, Widerstandskörper erzeugt und nachfolgend oder während der Formung unter Bildung der Widerstandselemente mit den beiden Elektroden versehen werden.

### STAND DER TECHNIK

Mit den Oberbegriffen der Patentansprüche 1, 3 und 6 nimmt die Erfindung auf einen Stand der Technik von PTC-Widerstandselementen Bezug, wie er etwa in in DE 198 42 124 A1, EP 0 758 131 A2 oder WO 97/06660 A2 angegeben ist. Bei diesen PTC-Widerstandselementen sind die Elektroden als platten-, folien- oder netzförmige Metallteile ausgeführt, welche mittels einer Zwischenschicht aus einem flüssigen Metall oder aus einem elektrisch leitenden Polymer auf den Widerstandskörper aufgebracht oder direkt in den Widerstandskörper eingeformt sind. Die Verwendung eines flüssigen Metalls erschwert die Herstellung eines Widerstandselementes ganz erheblich. Werden die Elektroden ohne flüssiges Metall direkt oder mittels eines polymeren Klebers auf den Widerstandskörper aufgebracht oder in den Widerstandskörper eingeformt, so kann das Widerstandselement zwar leicht gefertigt werden, ist dann aber unerwünschten mechanischen Spannungen ausgesetzt, welche dessen Funktionsfähigkeit gegebenenfalls wesentlich beinträchtigen können. Diese mechanischen Spannungen können wegen der unterschiedlichen Wärmeausdehnungskoeffizienten von Verbundstoff und Elektrode beim Abkühlen eines Widerstandselements während des Herstellungsprozesses oder aber auch während des Betriebseinsatzes auftreten und können sich besonders nachteilig bei einem gross bemessenen Widerstandselement auswirken, so wie dies etwa zur Strombegrenzung in Anlagen und Apparaten mit grossen Betriebsströmen und/oder -spannungen eingesetzt wird.

### DARSTELLUNG DER ERFINDUNG

Die Erfindung, wie sie in den Patentansprüchen definiert ist, löst die Aufgabe, Widerstandselemente der eingangs genannten Art anzugeben, welche einfach herzustellen sind, und deren Funktionsfähigkeit auch nach mehrfacher Strombegrenzung in einer grossen Strömen und/oder Spannungen ausgesetzten Vorrichtung oder Anlage noch mit Sicherheit gewährleistet ist.

Bei der Erfindung enthält mindestens eine der beiden Elektroden jedes der Widerstandselemente einen flexiblen Metallschaum oder ist mindestens eine der beiden Elektroden als starrer Metallkörper ausgebildet und weist dieser Metallkörper mit Verbundstoff gefüllte Vertiefungen und/oder Durchlässe auf oder ist mindestens eine der beiden Elektroden von einem Verbundstoff gebildet mit einer Polymermatrix und einem in die Matrix eingebetteten pulverförmigen Füllstoff. Derartig ausgebildete Elektroden können beim Herstellen der erfindungsgemässen Widerstandselemente in einfacher Weise in den Widerstandskörper eingeschmolzen werden. Durch die vorstehend beschriebenen Ausbildungen der Elektroden wird erreicht, dass bei Temperaturbelastung der PTC-Widerstandselemente zwischen Elektrode und Widerstandskörper auftretende mechanische Spannungen keine Schäden verursachen und so die Funktionsfähigkeit der Widerstandselemente nicht herabgesetzt wird.

Sich aufbauende Spannungen werden bei der Ausführungsform des PTC-Widerstandselements mit flexiblem Metallschaum dadurch vermieden, dass sich beim Erwärmen oder Abkühlen des Widerstandselements zwar der Verbundstoff erheblich stärker ausdehnt oder zusammenzieht als der Metallschaum, dieser sich jedoch wegen seiner hohen Flexibilität durch praktisch kräftefreies Verformen spannungsfrei an die veränderte Geometrie des Verbundstoffs anpassen kann. Es empfiehlt sich, dass zumindest ein Teil des Metallschaums mit Verbundstoff gefüllte, offene Poren aufweist. Es ist dann ein besonders guter mechanischer Einbau des Metallschaums in den Widerstandskörper gewährleistet und es wird zugleich der Übergangswiderstand zwischen Elektrode und Widerstandskörper reduziert.

Ist die Elektrode als starrer Metallkörper mit Vertiefungen und/oder Durchlässen ausgeführt, so wird der Verbundstoff des Widerstandskörpers in den Vertiefungen und/oder Durchlässen festgesetzt. Die durch die unterschiedlichen Wärmeausdehnungskoeffizienten von Metall und Verbundstoff bei Temperaturbelastung entstehenden mechanischen Spannungen können so zur Bildung einer hohen Kontaktkraft zwischen Metallkörper und Verbundstoff und damit eines wünschenswert kleinen Übergangswiderstands ausgenutzt werden. Eine besonders gute Haftung des Verbundstoffs am Metallkörper wird erreicht, wenn zumindest ein Teil der Vertiefungen als Blindbohrungen ausgeführt ist, und/oder wenn die Vertiefungen gebildet werden durch eine aufgerauhte Oberfläche mit einer Oberflächenrauhigkeit, welche grösser ist als die mittlere Korngrösse des im Polymer enthaltenen Füllstoffs. Eine besonders gute Haftung wird erreicht, wenn die Rauhigkeit grösser ist als die Abmessungen des grössten im Füllstoff vorgesehenen Teilchens.

Ist hingegen die Elektrode von einem Verbundstoff gebildet mit einer Polymermatrix und einem in die Matrix eingebetteten pulverförmigen Füllstoff aus einem duktilen und eine hohe elektrische Leitfähigkeit aufweisenden Material oder aus einem Verbundstoff mit einer Polymermatrix, die einen höheren Schmelzpunkt aufweist als die Polymermatrix des Widerstandskörpers, und einem in die Matrix eingebetteten pulverförmigen Füllstoff aus einer elektrische leitfähigen Keramik oder einem Metall geringer Duktilität, wie etwa Nickel, so weisen Elektrode und Widerstandskörper des erfindungsgemässen PTC-Widerstandselementes praktisch die gleichen Wärmeausdehnungskoeffizenten auf. Mechanische Spannungen im PTC-Widerstandselement werden so bei Temperaturbelastung vermieden und es wird ein gutes Langzeitverhalten des Widerstandselementes auch nach wiederholtem Ausführen eines strombegrenzenden PTC-Überganges erreicht.

### KURZE BESCHREIBUNG DER ZEICHNUNGEN

Die Erfindung wird nachstehend anhand von Ausführungsbeispielen erläutert. Es zeigt:
- Fig. 1: eine Ansicht einer ersten Ausführungsform des Widerstandselements nach der Erfindung im Bereich eines seiner beiden Stromanschlüsse,
- Fig. 2: eine Aufsicht auf eine zweite Ausführungsform des Widerstandselements nach der Erfindung, und
- Fig.3: eine von von links geführte Seitenansicht des Widerstandselements gemäss Fig.2 im Bereich eines seiner beiden Stromanschlüsse.

### WEGE ZUR AUSFÜHRUNG DER ERFINDUNG

In den Figuren sind gleiche Teile mit gleichen Bezugszeichen gekennzeichnet. Das in Fig. 1 nur teilweise dargestellte PTC-Widerstandselement weist einen Widerstandskörper 1 aus einem Verbundstoff auf der Basis eines füllstoffgefüllten Polymers auf. Ein solcher Verbundstoff kann beispielsweise ein mit Titandiboridpulver gefülltes Polyäthylen sein. Das Pulver weist hierbei typischerweise 20 bis 60 Volumenprozent Anteil am Verbundstoff auf und kann Körngrössen von einigen bis 100 und mehr µm aufweisen. Zusammensetzung und Struktur des Verbundstoffs können je nach Anwendungsbereich des PTC-Widerstandselementes in weiten Grenzen geändert werden.

Der Widerstandskörper 1 ist mit zwei Elektroden elektrisch leitend verbunden, von denen eine aus der Fig.1 ersichtlich ist. Diese Elektrode ist mit dem Bezugszeichen 2 gekennzeichnet. Die Elektrode 2 enthält Metallschaum aus einem Metall, beispielsweise auf der Basis von Nickel. Der Metallschaum ist vorzugsweise nach Art eines Schwammes ausgebildet und weist dann mit Verbundstoff gefüllte, offene Poren auf. Die Elektrode 2 ist in elektrisch leitender Weise mit einem metallischen Stromanschluss 3 verbunden, welcher in fertigungstechnisch besonders vorteilhafter Weise durch Verpressen von Metallschaum gebildet werden kann. Der zum Stromanschluss 3 verpresste Metallschaum und der mit Verbundstoff gefüllte und die Elektrode 2 bildende Metallschaum waren vor dem Füllen der offenen Poren mit Verbundstoff Teil eines flexiblen Körpers aus dem Metallschaum. Beim Herstellen des PTC-Widerstandselements wurden der in die Elektrode 2 integrierte Teil dieses Körper und gegebenfalls ein entsprechender Teil eines weiterer solchen Körpers für die nicht dargestellte zweite Elektrode in eine Form eingeführt und diese Form unter Druck und Temperatur mit flüssigem Verbundstoff gefüllt. Hierbei konnte flüssiger Verbundstoff in die offenen Poren des Metallschaumkörpers eindringen. Das durch Abkühlen - bei Verwendung eines Duroplasts oder Elastomers als Polymer durch Aushärten - gebildete PTC-Widerstandselement wurde aus der Form entfernt und der nicht mit Verbundstoff gefüllte Teil des Metallschaumkörpers durch Verpressen zum Stromanschluss 3 verformt.

Das vorstehend beschriebene PTC-Widerstandselement erwärmt sich während eines PTC-Überganges stark und kühlt sich danach wieder ab. Durch die unterschiedlichen Wärmeausdehnungskoeffizienten von Metall und Verbundstoff verursachte mechanische Spannungen werden dadurch vermieden, dass sich der Metallschaum wegen seiner hohen Flexibilität praktisch kräftefrei verformt und sich dementsprechend spannungsfrei an die veränderte Geometrie des Verbundstoffs anpasst. Ein Ablösen der Elektrode 2 und damit eine Erhöhung des Übergangswiderstandes im Bereich der Elektrode werden so mit Sicherheit vermieden. Durch Auffüllen eines Teils der offenen Poren des Metallschaums mit Verbundstoff ist ein besonders guter mechanischer Einbau des Metallschaums in den Widerstandskörper gewährleistet und wird zugleich der Übergangswiderstand zwischen Elektrode 2 und Widerstandskörper 1 reduziert.

Aus Nickelschaum und einem mit 50 Volumenprozent Titandiborid gefüllten Polyäthylen wurde gemäss Fig.1 ein PTC-Widerstandselement mit zwei Nickelschaumelektroden gefertigt. An diesem PTC-Widerstandselement wurde bei Raumtemperatur (23°C) der Kontaktwiderstand Ro unmittelbar nach der Fertigung gemessen. Am gleichen Widerstandselement wurde der Kontaktwiderstand Ro' nach zehn Behandlungszyklen, welche jeweils eine 24-stündige Einlagerung bei 60°C und Abkühlung auf Raumtemperatur umfassen, gemessen. Die Messwerte von Ro und Ro', der die Zunahme des Kontaktwiderstands des PTC-Widerstandselements beschreibenden Quotient Ro'/Ro und der relative Kontaktwiderstand in Prozent, bezogen auf einen Probewiderstand von 1 cm Länge und 0,8 cm² Durchmesser, sind am Schluss der Beschreibung in einer Tabelle als Beispiel 1 eingetragen.

Bei dem in den Figuren 2 und 3 ebenfalls nur teilweise dargestellten PTC-Widerstandselement ist die Elektrode 2 von einem starren, überwiegend plattenförmigen Metallkörper, beispielsweise aus Aluminium, Messing oder einem mit Nickel beschichteten Kupferkörper, gebildet. Im einem als Platte 6 ausgebildeten Teil des Metallkörpers sind mit Verbundstoff gefüllte Durchlässe 4 und/oder Vertiefungen 5 eingeformt. Die Vertiefungen 5 können zumindest zum Teil als Blindbohrungen ausgeführt sein, können aber auch gebildet werden durch eine aufgerauhte Oberfläche mit einer Oberflächenrauhigkeit, welche grösser ist als die mittlere Korngrösse des im Polymer enthaltenen Füllstoffs. Durch die Durchlässe 4 und Vertiefungen 5 wird eine gute Haftung und Verankerung des beispielsweise in einem Spritzpressverfahren angeformten Widerstandskörpers 1 am Metallkörper und somit ein geringer Übergangswiderstand zwischen Elektrode 2 und Widerstandskörper 1 erreicht. Die durch die unterschiedlichen Wärmeausdehnungskoeffizienten von Metall und Verbundstoff bei Temperaturbelastung entstehenden mechanischen Spannungen begünstigen eine feste Verankerung von Metall und Verbundstoff und tragen so zusätzlich zu einer Erhöhung der Kontaktkraft bzw. einer Reduktion des Übergangswiderstands bei. Der Metallkörper ist im allgemeinen als Platte ausgebildet. Er kann an die Platte angeformte Schenkel 7 aufweisen, welche einer zusätzlichen Verbesserung der Verankerung des Widerstandskörpers 1 dienen. Einer der Schenkel kann zudem zum Tragen des Stromanschlusses 3 vorgesehen sein.

Sind die Vertiefungen auf eine geeignet bemessene Oberflächenrauhigkeit zurückzuführen, so wird eine besonders gute Haftung dann erreicht, wenn die Rauhigkeit grösser ist als die Abmessungen des grössten Füllstoffteilchens. Liegen die Korngrössen beispielsweise zwischen 10 und 40 µm, so empfiehlt es sich, die Oberflächenrauhigkeit dann grösser 40 bis 50 um zu wählen.

Aus zwei Aluminium- bzw. Messingkörpern und einem mit 50 Volumenprozent Titandiborid gefüllten Polyäthylen wurden zwei entsprechend den Figuren 2 und 3 ausgeführte PTC-Widerstandselemente gefertigt. An diesen Widerstandselementen wurde bei Raumtemperatur (23°C) der Kontaktwiderstand Ro unmittelbar nach der Fertigung gemessen. An den gleichen Widerstandselementen wurde der Kontaktwiderstand Ro' nach zehn Behandlungszyklen, welche jeweils eine 24-stündige Einlagerung bei 60°C und Abkühlung auf Raumtemperatur umfassen, gemessen. Die Messwerte von Ro und Ro', der die Zunahme des Kontaktwiderstands des PTC-Widerstandselements beschreibenden Quotient Ro'/Ro und der relative Kontaktwiderstand in Prozent, bezogen auf einen Probewiderstand von 1 cm Länge und 0,8 cm² Durchmesser, sind in der am Schluss der Beschreibung vorgesehenen Tabelle als Beispiele 2 und 3 eingetragen.

In einer weiteren Ausführungsform eines der PTC-Widerstandselemente nach der Erfindung wird die Elektrode von einem Verbundstoff gebildet mit einer Polymermatrix und einem in die Matrix eingebetteten pulverförmigen Füllstoff aus einem duktilen und eine hohe elektrische Leitfähigkeit aufweisenden Material. Elektrode 2 und Widerstandskörper 1 des erfindungsgemässen PTC-Widerstandselementes weisen bei dieser Ausführungsform praktisch die gleichen Wärmeausdehnungskoeffizenten auf. Mechanische Spannungen im PTC-Widerstandselement werden so bei Temperaturbelastung vermieden und es wird ein gutes Langzeitverhalten des Widerstandselementes auch nach wiederholtem Ausführen eines strombegrenzenden PTC-Überganges erreicht. Ein geeigneter Verbundstoff ist ein mit einem Pulver auf der Basis Silber, Gold und/oder Kupfer gefülltes Polymer, welches mit Vorteil das gleiche Polymer wie das im Verbundstoff des Widerstandskörpers vorgesehene, beispielsweise Polyäthylen, ist. An diesen elektrisch hervorragend leitenden Verbundstoff kann dann problemlos ein etwa als Druckkontakt ausgebildeter metallischer Stromanschluss angebracht werden.

Aus einem mit 50 Volumenprozent Silberpulver gefüllten Polyäthylen und einem mit 50 Volumenprozent Titandiboridpulver gefüllten Polyäthylen wurde ein PTC-Widerstandselement mit einem Widerstandskörper aus einem titandiboridhalten Polyäthylen und zwei Silber-Polyäthylen-Verbundstoffelektroden gefertigt. Dieses PTC-Widerstandselement wurde mit zwei Druckkontakten versehen und es wurde bei Raumtemperatur (23°C) der Kontaktwiderstand Ro unmittelbar nach der Fertigung gemessen. Am gleichen Widerstandselement wurde der Kontaktwiderstand Ro' nach zehn Behandlungszyklen, welche jeweils eine 24-stündige Einlagerung bei 60°C und Abkühlung auf Raumtemperatur umfassen, und nach dem Anlegen der Druckkontakte gemessen. Die Messwerte von Ro und Ro', der die Zunahme des Kontaktwiderstands des PTC-Widerstandselements beschreibenden Quotient Ro'/Ro und der relative Kontaktwiderstand in Prozent, bezogen auf einen Probewiderstand von 1 cm Länge und 0,8 cm² Durchmesser, sind in der nachfolgenden Tabelle als Beispiel 4 eingetragen. Zugleich sind in der Tabelle auch ein Vergleichsbeispiel I eingetragen, bei dem die Druckkontakte unmittelbar auf den titandiboridhaltigen Widerstandskörper gepresst wurden, und ein Vergleichsbeispiel II, bei dem als zwei jeweils als Elektrode verwendete Nickelfolien in den Widerstandskörper eingebettet wurden.

| Beispiel | Ro [mΩ] | Ro' [mΩ] | Ro'/Ro | Relativer Wert des Kontaktwiderstands in % |
|---|---|---|---|---|
| 1 (Nickelschaum) | 337 | 394 | 1.17 | 10 |
| 2 (Aluminiumelektrode) | 425 | 475 | 1.12 | 10 |
| 3 (Messingelektrode) | 148 | 168 | 1.14 | 10 |
| 4(Ag-PE-Elektrode) | 15 | 17 | 1.12 | 6 |
| Vergleichsprobe I (Druckkontakt) | 285 | 354 | 1.24 | 20 |
| Vergleichsprobe II (Ni-Folie) | 307 | 427 | 1.39 | 5 |

Aus dieser Tabelle ist ersichtlich, dass sich bei allen erfindungsgemäss ausgeführten PTC-Widerstandselementen der Kontaktwiderstand Ro' auch nach zehn (einem längeren Betriebseinsatz entsprechenden) Behandlungszyklen gegenüber dem Kontaktwiderstand Ro vor dem Betriebseinsatz nicht nennenswert erhöht hat, so dass diese Widerstandselemente auch nach längerem Betriebseinsatz praktisch noch vollumfänglich funktionstüchtig sind.

Anstelle einer Elektrode aus einem Verbundstoff auf der Basis duktiles Metall und Polyäthylen kann die Elektrode auch von einem Verbundstoff gebildet werden, welcher eine Polymermatrix enthält, die einen höheren Schmelzpunkt aufweist als die Polymermatrix des Widerstandskörpers, und einen in die Matrix eingebetteten pulverförmigen Füllstoff aus einer elektrisch leitfähigen Keramik oder einem Metall geringer Duktilität. Diese Elektrode führt bei einer höheren Temperatur als der Widerstandskörper einen PTC-Übergang aus. Wird eine Stelle des Widerstandskörper beim Strombegrenzen lokal überhitzt und kann der Strom über diese lokale Stelle weiterhin fliessen, so löst die Überhitzung zeitverzögert in der Elektrode einen zweiten PTC-Übergang aus, welcher den Strom begrenzt und so ein Versagen des PTC-Widerstandselements verhindert.

### BEZUGSZEICHENLISTE

- 1: Widerstandskörper
- 2: Elektrode
- 3: Stromanschluss
- 4: Durchlässe
- 5: Vertiefungen
- 6: Platte
- 7: Schenkel

## Patentansprüche

1. Widerstandselement mit einem Widerstandskörper (1) aus einem PTC-Verhalten aufweisenden Verbundstoff auf der Basis eines füllstoffenthaltenden Polymers und mit zwei den Widerstandskörper elektrisch kontaktierenden Elektroden (2), **dadurch gekennzeichnet, dass** mindestens eine der Elektroden (2) einen flexiblen Metallschaum enthält.

2. Widerstandselement nach Anspruch 1, **dadurch gekennzeichnet, dass** zumindest ein Teil des Metallschaums mit Verbundstoff gefüllte, offene Poren aufweist.

3. Widerstandselement mit einem Widerstandskörper aus einem PTC-Verhalten aufweisenden Verbundstoff auf der Basis eines füllstoffenthaltenden Polymers und mit zwei den Widerstandskörper elektrisch kontaktierenden Elektroden, von denen mindestens eine (2) als starrer Metallkörper ausgebildet ist, **dadurch gekennzeichnet, dass** der Metallkörper mit Verbundstoff gefüllte Vertiefungen (5) und/oder Durchlässe (4) aufweist.

4. Widerstandselement nach Anspruch 3, **dadurch gekennzeichnet, dass** zumindest ein Teil der Vertiefungen (5) als Blindbohrungen ausgebildet ist.

5. Widerstandselement nach Anspruch 3 oder 4, **dadurch gekennzeichnet, dass** die Vertiefungen von einer aufgerauhten Oberfläche gebildet werden mit einer Oberflächenrauhigkeit, welcher grösser ist als die mittlere Korngrösse des im Polymer enthaltenen Füllstoffs.

6. Widerstandselement nach Anspruch 5, **dadurch gekennzeichnet, dass** die Oberflächenrauhigkeit grösser ist als Korngrösse des grössten Füllstoffteilchens.

7. Widerstandselement mit einem Widerstandskörper aus einem PTC-Verhalten aufweisenden Verbundstoff auf der Basis eines füllstoffenthaltenden Polymers und mit zwei den Widerstandskörper elektrisch kontaktierenden Elektroden, **dadurch gekennzeichnet, dass** mindestens eine der beiden Elektroden von einem Verbundstoff gebildet ist mit einer Polymermatrix und einem in die Matrix eingebetteten pulverförmigen Füllstoff aus einem duktilen, elektrisch leitfähigen Material oder aus einem Verbundstoff mit einer Polymermatrix, die einen höheren Schmelzpunkt aufweist als die Polymermatrix des Verbundstoffs, und einem in die Matrix eingebetteten pulverförmigen Füllstoff aus einer elektrisch leitfähigen Keramik oder einem Metall geringer Duktilität.

8. Widerstandselement nach Anspruch 7, **dadurch gekennzeichnet, dass** das duktile Material des Füllstoffs Silber, Gold und/oder Kupfer enthält.
